# EUROPÄISCHE PATENTSCHRIFT

(11) **EP 0 316 674 B1**
(45) Veröffentlichungstag und Bekanntmachung des Hinweises auf die Patenterteilung: **11.08.1993**
(21) Anmeldenummer: 88118350.3
(22) Anmeldetag: 04.11.1988
(51) Int. Cl.: B41M 5/26

(54) **Thermofarbband**
Thermally sensitive dye ribbon
Ruban d'encre thermosensible

(30) Priorität: 17.11.1987 DE 3738934
(43) Veröffentlichungstag der Anmeldung: 24.05.1989
(73) Patentinhaber: Pelikan GmbH, 30177 Hannover (DE)
(72) Erfinder: Mecke, Norbert, D-3000 Hannover 91 (DE); Krauter, Heinrich, D-3057 Neustadt 1 (DE)
(74) Vertreter: Volker, Peter, Dr.

(56) Entgegenhaltungen:
- EP-A- 0 227 091
- EP-A- 0 228 065
- PATENT ABSTRACTS OF JAPAN vol. 10, no. 100 (M-470)(2157) 16 April 1986; JP-A-60 236788
- PATENT ABSTRACTS OF JAPAN vol. 9, no. 18 (M-353)(1741) 25 Januar 1985; JP-A-59 165690
- PATENT ABSTRACTS OF JAPAN vol. 12, no. 282 (M-726)(3129) 03 August 1988; JP-A-63 60794

## Beschreibung

Die Erfindung betrifft ein Thermofarbband, insbesondere Thermocarbonband, mit einem üblichen Träger, einer auf einer Seite des Trägers ausgebildeten Schicht einer Aufschmelzfarbe und einer zwischen dem Träger und der Aufschmelzfarbe angeordneten weiteren Schicht, die eine hydrophile organische Substanz enthält und die zum Träger eine stärkere Adhäsion als zur Aufschmelzfarbe aufweist.

Thermofarbbänder sind seit längerem bekannt. Sie weisen auf einem folienartigen Träger; beispielsweise aus Papier, einem Kunststoff oder dergleichen, eine Aufschmelzfarbe auf, insbesondere in Form einer kunststoff- und/oder wachsgebundenen Farbstoff- oder Rußschicht. Die Aufschmelzfarbe wird bei Thermofarbbändern mittels eines Wärmedruckkopfes geschmolzen und auf ein Aufzeichnungspapier bzw. ein Druckpapier übertragen. Thermische Drucker bzw. Wärmedruckköpfe, die für diesen Vorgang verwendet werden, sind z.B. aus den DE-B-2 062 494 und 2 406 613 sowie der DE-A-3 224 445 bekannt. Im einzelnen kann dabei z.B. wie folgt vorgegangen werden: auf dem Wärmedruckkopf des Druckers wird ein aus beheizten Punkten bestehender und auf ein Papierblatt aufzudruckender Buchstabe ausgebildet. Der Wärmedruckkopf drückt das Thermofarbband auf das zu beschreibende Papier. Der aufgeheizte Buchstabe des Wärmedruckkopfes einer Temperatur von etwa 400°C führt dazu, daß die Aufschmelzfarbe an der beheizten Stelle aufgeschmolzen und auf das Papierblatt übertragen wird. Der benutzte Teil des Thermofarbbandes wird einer Spule zugeführt.

Das Thermofarbband kann verschiedene Aufschmelzfarben nebeneinander aufweisen. Mit der Kombination der drei Grundfarben Blau, Gelb und Rot lassen sich somit farbige Druckbilder herstellen. Gegenüber der üblichen Farbfotographie entfällt ein nachteiliges Entwickeln und Fixieren. Thermodrucker lassen sich mit großer Schreibgeschwindigkeit (ein DIN-A4-Blatt läßt sich in etwa 10 s bedrucken) und ohne störende Nebengeräusche betreiben.

Neben den oben geschilderten Thermofarbbändern gibt es auch solche, bei denen das Wärmesymbol nicht durch einen Wärmedruckkopf, sondern durch Widerstandsbeheizung eines speziell ausgestalteten folienartigen Trägers erfolgt. Die Aufschmelzfarbe, die die eigentliche "Funktionsschicht" beim Druckvorgang ist, enthält die bereits oben geschilderten Materialien. In der Fachwelt spricht man von einem "ETR"-Material ("Electro Thermal Ribbon"). Ein entsprechendes Thermotransfer-Drucksystem wird beispielsweise in der US-A-4 309 117 beschrieben.

Aus der JP-A-60-236788 ist ein Thermofarbband bekannt, das zwischen der Schicht der Aufschmelzfarbe und dem Träger eine Zwischenschicht aufweist. Die Zwischenschicht weist eine stärkere Adhäsion zum Träger als zur Aufschmelzfarbe, auch in geschmolzenem Zustand, auf. Die bekannte Zwischenschicht besteht aus einem Acrylharz. Acrylharze gehören zu den Thermoplasten (vgl. Römpps Chemie-Lexikon, 8. Aufl., 1979, Bd. 1, S. 55). Die JP-A-59-165690 offenbart ein Thermofarbband mit einer Zwischenschicht, welche aus einem Zellulosederivat, nämlich Zelluloseestern, besteht. Zelluloseester sind schmelzbar.

Bei den bisher bekannten Thermofarbbändern hat es sich beim Ausdrucken gezeigt, daß die auf dem Druckpapier enthaltenen Symbole bzw. Schriftzeichen stark glänzen, was für das Auge des Betrachters unangenehm ist.

Der Erfindung liegt die Aufgabe zugrunde, ein Thermofarbband der eingangs beschriebenen Art so weiterzubilden, daß der Glanz der ausgedruckten Symbole bzw. Schriftzeichen merklich herabgesetzt wird.

Diese Aufgabe wird bei einer Weiterbildung des eingangs bezeichneten bekannten Thermofarbbandes dadurch gelöst, daß die hydrophile organische Substanz beim Thermodruckvorgang nicht schmelzbar ist.

Zwischenschichten sind bei Thermofarbbändern bekannt, so beispielsweise aus der US-A-4617 224 und der DE-A-36 34 049. Die in diesen Druckschriften beschriebenen Zwischenschichten sollen einem verbesserten Multiuse dienen bzw. ein verbessertes Schreiben auf rauhem Papier ermöglichen.

Wesentliches Merkmal des erfindungsgemäßen Thermofarbbandes ist eine beim Thermodruckvorgang nicht schmelzbare hydrophile organische Substanz, bei der es sich regelmäßig um eine polymere Substanz handelt, die beim Thermodruckvorgang eine stärkere Adhäsion zum Träger als zur aufgeschmolzenen Aufschmelzfarbe aufweist. Somit bleibt diese Schicht der organischen Substanz, die vorzugsweise eine Stärke von 0,05 bis 0,5 Mikrometern, insbesondere von 0,1 bis 0,3 Mikrometern, aufweist, auf dem Träger des Thermofarbbandes bzw. des Thermocarbonbandes bei der Anwendung haften. Dieses Erfordernis der Erfindung würde nicht erfüllt werden, wenn diese zusätzliche Zwischenschicht hydrophob bzw. lipophil wäre. Es gibt zwar Verbindungen, die sowohl hydrophil als auch lipophil sind. Entscheidend ist jedoch, daß im Sinne der Erfindung der hydrophile Charakter bzw. Teil ausreicht, um einerseits die stärkere Haftung beim Ausdruck auf dem Träger zu gewährleisten und andererseits die angestrebten Effekte erzielen zu lassen. Als besonders geeignete organische Substanz hydrophilen Charakters haben sich wasserlösliche Stärke- und Zellulosederivate, wie insbesondere mit Methylzellulose, Carboxymethylellulose und/oder Hydroxymethylstärke, sowie wasserlösliche Polymere in Form von Polyvinylpyrrolidon, Polyvinylalkohol, Polyvinylacrylaten und/oder -methacrylaten sowie wasserlösliche Melamin-Harze, insbesondere in Form eines Melamin-Formaldehyd-Vorkondensates, erwiesen. Unter den aufgezählten organischen Substanzen sind besonders die Melamin-Harze geeignet, insbesondere Melamin-Formaldehyd-Vorkondensate.

Die obigen Substanzen werden vorzugsweise in wäßriger Lösung bzw. Dispersion nach üblichen Auftragstechniken, beispielsweise mit einer Rakel, auf den Träger des Thermofarbbandes aufgetragen. Das Wasser wird anschließend bei erhöhter Temperatur abgedampft, vorzugsweise bei einer Temperatur von 80 bis 100°C. Anschließend wird die Aufschmelzfarbe nach bekannten Technologien auf dieses Verbundmaterial aufgetragen.

Besondere Vertreter dieser auch als "Aminoplast-Vorkondensate" bezeichneten Verbindungen sind Harnstoff-Formaldehyd-Vorkondensate, wobei der Begriff "Harnstoff" weitestgehend zu verstehen ist. So zählen zu den geeigneten Harnstoffen z. B. Harnstoff selbst, Thioharnstoff, Melamin, Guranidin, N-Alkylharnstoff und dergleichen. Zu den typischen Aminoplast-Vorkondensaten zählen insbesondere Monomethylolharnstoff, Dimethylolharnstoff und/oder wasserlösliche niedermolekulare Harnstoff-Formaldehyd-Kondensationsprodukte aus Monomethylolharnstoff, Dimethylolharnstoff, Harnstoff oder Formaldehyd. Zu den konkreten Melamin-Verbindungen dieses Typs zählen das polymere Methylolmelamin und das polymere methylierte Methylolmelamin, jeweils niedrigen Molekulargewichts. Grundsätzlich bestünde auch die Möglichkeit, ein Monomeres der obigen Ausgangsverbindung, insbesondere Methylolmelamin oder das methylierte Methyolmelamin in wäßrigem Medium auf die Träger aufzutragen, so daß sich bei erhöhter Temperatur beim Abdampfen des Wassers eine Teilkondensation anschließt, die die wünschenswerte chemische Charakteristik der Zwischenschicht hervorruft. In der Praxis haben sich insbesondere folgende Handelsprodukte als vorteilhaft erwiesen: teilverseiftes Melaminharz (Warenzeichen Madurit® MW 815 von der Firma Hoechst AG), Methylzellulose (Thylose® MH 200K von der Firma Hoechst AG) und Polyvinylpyrrolidon (Luviskol® K30 von der Firma BASF AG).

Der erfindungsgemäß angestrebte Effekt kann dadurch noch verbessert werden, indem der organischen Substanz bzw. deren Dispersion vor dem Auftragen auf den Träger Pigmente in solchen Mengenanteilen einverleibt werden, daß die Schicht der organischen Substanz oberflächlich aufgerauht ist, wobei die oberflächliche Aufrauhung zur Seite der Schicht der Aufschmelzfarbe den angestrebten Effekt begünstigt. Die Pigmente, wie beispielsweise pulvriges Siliciumdioxid, machen dabei vorzugsweise 5 bis 25 Gew.-% der unschmelzbaren organischen Substanz der Zwischenschicht aus.

Wenn mit dem erfindungsgemäßen Thermofarbband Schriftzeichen bzw. Symbole auf einem üblichen Papier erzeugt werden, dann wird, wie physikalische Messungen zeigen, der Glanzwert beträchtlich herabgesetzt. Worauf diese Glanzwertherabsetzung exakt zurückgeht, ist nicht geklärt. Insbesondere muß es überraschen, daß die erfindungsgemäß vorgesehene Zwischenschicht auf dem Träger zurückbleibt und somit nicht unmittelbar auf dem ausgedruckten Symbol den Glanzwert herabsetzt. Es ist anzunehmen, daß diese Zwischenschicht beim Übertragungsvorgang bzw. bei der Übertragung des aufgeschmolzenen Symbols in irgendeiner Weise einen -Oberflächeneffekt ausübt, der zu dieser Glanzwertherabsetzung führt. Dabei spielt es für die erzielten Effekte keinerlei Rolle, welcher Art der Träger oder auch die Aufschmelzfarbschicht ist. Hierbei lassen sich alle üblichen Trägermaterialien und/oder Aufschmelzfarbmaterialien heranziehen. Das Wesen der Erfindung liegt also uneingeschränkt in der speziellen Zwischenschicht.

Die mit der Erfindung erzielbaren Effekte lassen sich mittels eines Reflektometers als Hilfsmittel zur Glanzbeurteilung nach DIN-67 530 ohne weiteres bestimmen. Dabei wird ein Standardmaterial mit dem Glanzwert von 100% festgelegt und hierzu, in Prozenten ausgedrückt, der Glanzwert ermittelt, der sich beim Ausdrucken der Aufschmelzfarbe des jeweiligen erfindungsgemäß ausgestalteten Thermofarbbands auf Papier einstellt. Es handelt sich daher um einen relativen Glanzwert. Als weitere Koordinate wird die Spannung festgelegt, die dem Thermodrucker auferlegt worden ist und die ein Maß für die eingebrachte Thermodruckenergie. Bei üblichen Thermofarbbändern stellt sich der aus der nachfolgenden Fig. 1 ersichtliche Kurvenverlauf ein (gepunktete Linie). Es ist bei einer möglichst und auch wünschenswert niedrigen Voltbeaufschlagung ein relativer Glanzwert von etwa 27% feststellbar, während der erfindungsgemäß erzielte Wert merklich niedriger, bei etwa 18% liegt. Eine weitere Senkung würde keinen wesentlichen Vorteil bringen da das Auge die erfindungsgemäß erzielten relativen Glanzwerte als Mattglanz einstuft.

Die Erfindung soll nachfolgend anhand von Beispielen vorteilhafter Rezepturen noch näher erläuert werden.

### Beispiel 1

Es wurde ein Thermofarbband hergestellt, bei dem die Aufschmelzfarbe 15 Gew.-% Esterwachs, 50 Gew.-% Paraffin, 20 Gew.-% Ethylenvinylacetat und 10 Gew.-% Ruß enthielt. Der Träger bestand aus einem Polyester. Die Zwischenschicht wies folgende Zusammensetzung auf: 1,4 Gew.-%, teilverseiftes Melaminharz (Warenzeichen Madurit MW® 815 / vertrieben von der Firma Hoechst AG), 2,0 Gew.-% einer Acrylatdispersion (Mowilith® VDM 7830, ca. 50%ig / vertrieben von der Firma Hoechst AG) 0,2 Gew.-% Erosil® (Siliciumdioxidpigment), 66,4 Gew.-% Wasser, 30,0 Gew.-% Ethylalkohol und 0,03 Gew.-% Paratoluolsulfonsäure (zur Härtung des Madurits®). Diese Dispersion wurde mit einer üblichen Rackel auf den Träger aufgetragen und anschließend der Lösungsmittelanteil bei etwa 80°C abgedampft. Die Schichtstärke der Zwischenschicht betrug etwa 0,05 Mikrometer. Auf diese Zwischenschicht wurde anschließend die oben bezeichnete Aufschmelzfarbe nach dem üblichen Schmelzverfahren aufgetragen. Ohne die Zwischenschicht wurde ein Glanzwert von etwa 27% erzielt, während der erfindungsgemäß erhaltene Glanzwert etwa 18% betrug.

### Beispiel 2

Gegenüber den Angaben des Beispiels 1 erfolgte lediglich eine Änderung der Rezeptur der Zwischenschicht. Diese bestand aus 90 Gew.-% Wasser, 10 Gew.-% Methylzellulose (Tylose® MH 200K / vertrieben von der Firma Hoechst AG).

### Beispiel 3

Gegenüber dem Beispiel 1 wurde lediglich das Material der Zwischenschicht geändert. Es bestand zu 90 Gew.-% aus Wasser und 10 Gew.-% aus Polyvinlypyrrolidon (Luwiskol® K30 / vertrieben von der Firma BASF AG).

## Patentansprüche

1. Thermofarbband, insbesondere Thermocarbonband, mit einem üblichen Träger, einer auf einer Seite des Trägers ausgebildeten Schicht einer Aufschmelzfarbe und einer zwischen dem Träger und der Aufschmelzfarbe angeordneten weiteren Schicht, die eine hydrophile organische Substanz enthält und die zum Träger eine stärkere Adhäsion als zur Aufschmelzfarbe aufweist, dadurch **gekennzeichnet**, daß die hydrophile organische Substanz beim Thermodruckvorgang nicht schmelzbar ist.

2. Thermofarbband nach Anspruch 1, dadurch gekennzeichnet, daß die Schicht der hydrophilen organischen Substanz eine Stärke von 0,05 bis 0,5 Mikrometern aufweist.

3. Thermofarbband nach Anspruch 1 oder 2, dadurch gekennzeichnet, daß die hydrophile organische Substanz ein wasserlösliches Stärke- oder Zellulosederivat ist.

4. Thermofarbband nach Anspruch 3, dadurch gekennzeichnet, daß das Derivat Methylzellulose, Carboxymethylzellulose und/oder Hydroxymethylstärke ist.

5. Thermofarbband nach Anspruch 1 oder 2, dadurch gekennzeichnet, daß die hydrophile organische Substanz ein wasserlösliches Polymer in Form von Polyvinylpyrrolidon oder Polyvinylalkohol ist.

6. Thermofarbband nach Anspruch 1 oder 2, dadurch gekennzeichnet, daß die hydrophile organische Substanz ein wasserlösliches Melamin-Harz, insbesondere in Form eines MelaminFormaldehyd-Vorkondensates ist.

7. Thermofarbband nach einem der Ansprüche 1 bis 6, dadurch gekennzeichnet, daß die Schicht der hydrophilen Substanz durch Einverleibung von Pigmenten oberflächlich aufgerauht ist.

## Claims

1. A thermal dye ribbon, especially a thermal carbon ribbon, with a usual carrier and a layer of hot-melt dye on one side of the carrier, together with a further layer arranged between the carrier and hot-melt dye which contains a hydrophilic organic substance and which adheres more strongly to the carrier than to the hot-melt dye, characterised in that the hydrophilic organic substance does not melt during the thermal printing process.

2. A thermal dye ribbon according to Claim 1, characterised in that the layer of hydrophilic organic substance has a thickness of between 0.05 and 0.5 micrometres.

3. A thermal dye ribbon according to either Claim 1 or Claim 2, characterised in that the hydrophilic organic substance is a water-soluble derivative of starch or cellulose.

4. A thermal dye ribbon according to Claim 3, characterised in that the derivative is methylcellulose, carboxymethylcellulose and/or hydroxymethyl starch.

5. A thermal dye ribbon according to either Claim 1 or Claim 2, characterised in that the hydrophilic organic substance is a water-soluble polymer in the form of polyvinylpyrrolidone or polyvinyl alcohol.

6. A thermal dye ribbon according to either Claim 1 or Claim 2, characterised in that the hydrophilic organic substance is a water-soluble melamine resin, especially in the form of a melamine-formaldehyde pre-condensate.

7. A thermal dye ribbon according to any one of Claims 1 to 6, characterised in that the surface of the layer of hydrophilic substance is rendered rough by the incorporation of pigments.

## Revendications

1. Ruban d'encre thermosensible, en particulier ruban de carbone thermosensible, avec un support habituel, une couche de couleur de fusion réalisée sur une face du support et une autre couche disposée entre le support et la couleur de fusion, couche qui contient une substance hydrophile organique et qui a une adhérence plus forte par rapport au support que par rapport à la couleur de fusion,
caractérisé
- en ce que la substance hydrophile organique ne peut pas être fondue par le processus de thermoimpression.

2. Ruban d'encre thermosensible selon la revendication 1,
caractérisé
- en ce que la couche de substance hydrophile organique a une épaisseur de 0,05 à 0,5 micromètres.

3. Ruban d'encre thermosensible selon les revendications 1 ou 2,
caractérisé
- en ce que la substance hydrophile organique est un dérivé soluble dans l'eau d'amidon ou de cellulose.

4. Ruban d'encre thermosensible selon la revendication 3,
caractérisé
- en ce que le dérivé est de la méthylcellulose, de la carboxyméthylcellulose et/ou de l'hydroxyméthylamidon.

5. Ruban d'encre thermosensible selon les revendications 1 ou 2,
caractérisé
- en ce que la substance hydrophile organique est un polymère soluble dans l'eau sous la forme de polyvinylpyrrolidone ou d'alcool de polyvinyle.

6. Ruban d'encre thermosensible selon les revendications 1 ou 2,
caractérisé
- en ce que la substance hydrophile organique est une résine de mélamine soluble dans l'eau, en particulier sous forme d'un précondensé de formaldéhyde-mélamine.

7. Ruban d'encre thermosensible selon une des revendications 1 à 6,
caractérisé
- en ce que la couche de substance hydrophile est rendue rugueuse en surface par incorporation de pigments.
